# FASCICULE DE BREVET EUROPEEN

(11) **EP 0 731 185 B1**
(45) Date de publication et mention de la délivrance du brevet: **19.01.2000**
(21) Numéro de dépôt: 96420077.8
(22) Date de dépôt: 07.03.1996
(51) Int. Cl.: C22C 21/16

(54) **Tôles en alliage Al-Cu-Mg à faible niveau de contraintes résiduelles**
Aluminium-Kupfer-Magnesiumbleche mit niedrigen Restspannungen
Alumium-copper-magnesium alloy sheets with low residual stresses

(30) Priorité: 10.03.1995 FR 9503159
(43) Date de publication de la demande: 11.09.1996
(73) Titulaire: PECHINEY RHENALU, 92400 Courbevoie (FR)
(72) Inventeur: Heymes, Fabrice, 38160 Saint-Marcellin (FR); Lequeu, Philippe, 63500 Issoire (FR); Raynaud, Guy-Michel, 63500 Issoire (FR)
(74) Mandataire: Mougeot, Jean-Claude

(56) Documents cités:
- EP-A- 0 473 122
- FR-A- 959 650
- GB-A- 572 210
- US-A- 2 296 866
- US-A- 3 826 688

## Description

### Domaine technique

L'invention concerne des tôles fortes (épaisseur > 12 mm), moyennes (épaisseur comprise entre 3 et 12 mm) ou minces (épaisseur comprise entre 0,5 et 3 mm) en alliage d'aluminium Al-Cu-Mg à haute résistance, appartenant à la série 2000 selon les désignations de l'Aluminum Association des USA, présentant après trempe un faible niveau de contraintes résiduelles, tout en gardant des caractéristiques mécaniques statiques (résistance à la rupture, limite élastique et allongement) élevées, une très bonne tolérance aux dommages, une faible vitesse de propagation de fissures et une bonne tenue en fatigue, cet ensemble de propriétés étant particulièrement adapté à leur utilisation dans la construction aéronautique. Le document US-A-3826688 divulgue par exemple une tôle en alliage d'Al avec le 4.15% de Cu, le 1.09% de Mg, le 0.05% de Si, le 0.06% de Fe et le 0.27% de Mn. Ces tôles peuvent être utilisées nues ou plaquées avec un autre alliage d'aluminium présentant, par exemple, une meilleure résistance à la corrosion.

### Etat de la technique

Les contraintes résiduelles présentes dans les tôles d'aluminium à durcissement structural proviennent de la trempe qu'il est nécéssaire d'effectuer pour leur procurer de bonnes propriétés mécaniques. Le choc thermique engendré par le refroidissement brutal à partir des hautes températures nécessaires à la mise en solution des éléments d'addition, conduit à de très fortes contraintes internes.
Ces contraintes sont gênantes car elles entraînent des déformations importantes lorsque les tôles sont usinées, ce qui est fréquemment le cas dans la construction aéronautique. Pour diminuer ces contraintes, on recourt à divers procédés de détensionnement après trempe, par exemple une traction ou une compression contrôlée, permettant de réduire les contraintes internes sans affecter les propriétés du produit, comme le ferait un traitement thermique. La recherche dans ce domaine a consisté essentiellement à optimiser les opérations de traction ou de compression nécessaires pour assurer un détensionnement efficace.
Par ailleurs, beaucoup de travaux ont été effectués sur l'opération de trempe elle-même. Celle-ci est généralement effectuée par immersion ou aspersion avec de l'eau froide et les vitesses de refroidissement obtenues de cette manière sont souvent inutilement élevées. En effet, chaque alliage possède une vitesse critique de trempe; si on refroidit moins vite que cette vitesse critique, on a une décomposition de la solution solide entraînant une baisse importante des caractéristiques mécaniques finales ainsi que de la tolérance aux dommages. Il faut donc tremper plus vite que cette vitesse critique, mais il est inutile d'aller beaucoup au-delà, car on sait que, plus le refroidissement est intense, plus les contraintes internes sont élevées.
Il y a ainsi un compromis à trouver pour optimiser la trempe des tôles avec un refroidissement qui évite toute diminution des caractéristiques mécaniques finales et minimise les contraintes internes.

### But de l'invention

L'invention a pour but d'obtenir, sur des tôles en alliage à durcissement structural du type Al-Cu-Mg, un niveau réduit de contraintes résiduelles après trempe, tout en maintenant des caractéristiques mécaniques statiques (résistance à la rupture, limite élastique et allongement) et une tenue en fatigue aussi élevées que celles des alliages actuels, et en améliorant, pour les tôles fortes, la tenacité dans les différentes directions et la vitesse de fissuration dans les directions long-travers (L-T) et travers-long (T-L), sans rien changer pour autant aux procédures couramment utilisées pour la trempe et le détensionnement.

### Objet de l'invention

L'invention a pour objet une tôle traitée par mise en solution, trempe, traction contrôlée, maturation et éventuellement revenu, d'épaisseur > 0,5 mm en alliage d'aluminium de composition (% en poids):
3,5 < Cu < 5,0
1,0 < Mg < 2,0
Si < 0,25
Fe < 0,25
Mn < 0,55
total autres éléments < 0,25
avec 0 < Mn - 2Fe < 0,2
Al le reste
éventuellement plaquée sur 1 ou 2 faces d'un autre alliage d'aluminium ayant une épaisseur totale n'excédant pas 12% de l'épaisseur totale de la tôle plaquée, présentant en tout point un taux de recristallisation > 50% et un écart de taux de recristallisation entre la surface et la mi-épaisseur < 35%, et présentant une flèche f après usinage à mi-épaisseur d'un barreau reposant sur deux supports distants d'une longueur 1, telle que:
fe < 0,14 l²
de préférence:
fe < 0,09 l²
et encore préférentiellement:
fe < 0,06 l²
f étant mesurée en microns, e étant l'épaisseur de la tôle en mm et l étant également mesuré en mm.
Pour les tôles minces d'épaisseur < 3 mm, la flèche est telle que:
fe < 0,04 l²
De préférence, le fer est inférieur à 0,2%, le silicium à 0,17% et même 0,10%, le cuivre à 4%, le magnésium à 1,5% et le manganèse à 0,4%.
Les tôles présentent à l'état trempé une limite élastique R_{0,2} dans le sens travers long supérieure à 290 MPa, et à l'état trempé revenu, supérieure à 400 MPa. Lorsqu'il s'agit de tôles plaquées, comme par exemple celles utilisées pour la fabrication des fuselages d'avions, on pratique généralement un placage 2 faces en alliage d'aluminium peu chargé et présentant une bonne résistance à la corrosion, chaque couche de placage pouvant représenter entre 4 et 6% de l'épaisseur totale pour les tôles les plus minces jusqu'à 2 à 4% de l'épaisseur totale pour les tôles d'épaisseur > 1,6 mm, ce qui fait que l'épaisseur totale du placage n'excède jamais 12% de cette épaisseur totale. Pour ces tôles plaquées, les limites d'élasticité dans les sens L-T et T-L sont respectivement supérieures à 270 et 380 MPa.
Les tôles présentent une tenue en fatigue, mesurée sur éprouvettes plates à facteur de concentration de contrainte Kₜ = 2,3 avec un rapport R entre contrainte minimale et maximale de 0,1, telle que les contraintes acceptables à nombre de cycles donné sont supérieures à:
295 MPa pour 10⁴ cycles
160 MPa pour 10⁵ cycles
100 MPa pour 10⁶ cycles
100 MPa pour 10⁷ cycles

Les tôles fortes d'épaisseur > 20 mm en alliage à moins de 0,2% de Fe présentent à l'état trempé et tractionné des tenacités mesurées par le facteur d'intensité de contrainte critique en déformation plane K_{1c} dans les sens L-T et T-L respectivement supérieures à 35 et 32 MPa$\sqrt{\text{m}}$, et de préférence supérieures à 40 et 35 MPa$\sqrt{\text{m}}$.

A l'état trempé, tractionné et revenu, ces tenacités sont respectivement supérieures à 28 et 25 MPa$\sqrt{\text{m}}$, et de préférence supérieures à 32 et 28 MPa$\sqrt{\text{m}}$.

Les tenacités mesurées dans le sens S-L pour les tôles d'épaisseur > 35 mm sont supérieures à 22, et de préférence 24 MPavm, à l'état trempé tractionné, et supérieures à 18, et de préférence 20 MPavm, à l'état trempé, tractionné et revenu.

Les tôles fortes présentent aussi, dans les sens L-T et T-L, une vitesse de fissuration da/dn pour un chargement avec R = 0,1 inférieure à:
5 10⁻⁵ mm/cycle pour ΔK = 10 MPavm
10⁻⁴ mm/cycle pour ΔK = 15 MPavm
6 10⁻⁴ mm/cycle pour ΔK = 20 MPavm
2 10⁻³ mm/cycle pour ΔK = 25 MPavm
Le code d'orientation des sens L-T, T-L et S-L est défini dans la norme ASTM E 399 relative aux essais de tenacité des matériaux métalliques.

Les tôles d'épaisseur inférieure à 20 mm présentent une tenacité mesurée par le facteur d'intensité de contrainte critique en contrainte plane K_{cb}, dans le sens T-L, supérieure à 110 MPavm. Elle est mesurée sur une éprouvette de largeur 405 mm, avec une longueur d'entaille de 100 mm, et une épaisseur égale à celle de la tôle jusqu'à 6 mm et de 6 mm au-delà, cette épaisseur étant obtenue après un surfaçage symétrique.

### Description de l'invention

Contrairement aux axes de recherche de l'art antérieur, les inventeurs ont recherché la réduction des contraintes résiduelles au niveau des paramètres métallurgiques intervenant en amont de la trempe.

Les possibités de s'écarter des compositions des alliages existants pour les éléments d'addition majeurs (Cu et Mg) étant très réduites à cause des propriétés mécaniques élevées qu'il est nécessaire d'obtenir, les inventeurs ont recherché des modifications des teneurs en éléments d'addition mineurs et ont trouvé que les meilleurs résultats en terme de réduction des contraintes résiduelles, et donc de stabilité à l'usinage, étaient obtenus lorsque les teneurs pondérales en fer et manganèse étaient telles que:
Mn < 0,55% Fe < 0,25% et
0 < Mn - 2Fe < 0,2%

Celà signifie que, plus la teneur en fer est basse, plus celle en manganèse doit être abaissée. Or, la teneur en fer des alliages Al-Cu a tendance à baisser régulièrement comme en témoigne par exemple l'évolution, au cours des 20 dernières années, des compositions déposées à l'Aluminum Association pour les alliages 2024, 2124, 2224 et 2324, alors que, dans ces compositions successives, la teneur en Mn n'a pas changé.

En ajustant la température de sortie du laminage à chaud, on obtient avec les compositions selon l'invention une microstructure largement recristallisée, avec un taux de recristallisation toujours supérieur à 50% et un gradient de recristallisation entre la surface et le coeur de la tôle toujours inférieur à 35%. Ceci est particulièrement remarquable pour les tôles épaisses qui présentent, à mi-épaisseur, une structure nettement plus recristallisée que les tôles de l'art antérieur de même composition en éléments majeurs.

Contrairement à ce à quoi pouvait s'attendre le métallurgiste spécialiste des alliages d'aluminium de haute résistance, cette structure très recristallisée et les basses teneurs en Mn, qui participe au durcissement de l'alliage grâce aux fins précipités Al2OCu2Mn3 et AlMn6, n'affectent pas de façon significative les caractéristiques mécaniques statiques de la tôle. De plus, on constate que les propriétés de fatigue sont également conservées, alors qu'on aurait pu s'attendre également à une diminution de la résistance à la fatigue.

De plus, dans le cas des tôles fortes d'épaisseur > 20 mm, les inventeurs ont constaté, de manière inattendue, que la structure largement recristallisée conduisait à des tenacités, mesurées par le facteur K_{1c} d'intensité de contrainte critique en déformation plane selon la norme ASTM E 399, supérieures dans toutes les directions.

Enfin, ces tôles épaisses à structure largement recristallisée présentent des vitesses de fissuration dans les sens L-T et T-L plus faibles que les tôles de même composition en éléments majeurs de l'art antérieur. Elles permettent ainsi de réaliser un compromis très intéressant entre les caractéristiques mécaniques statiques et les propriétés de tolérance aux dommages (tenacité et vitesse de fissuration).

Pour les tôles minces, les inventeurs ont constaté une influence positive de la composition selon l'invention sur l'allongement dans le sens travers-long de la tôle, contrairement à l'idée généralement admise d'un effet favorable des teneurs élevées en Mn et Fe sur cet allongement, puisque les fins précipités au manganèse permettent d'homogénéiser la déformation en limitant la formation de bandes de déformation. De même, il était généralement admis par les métallurgistes que, pour des tôles minces ou moyennes, une structure très recristallisée et à grains fins, reconnue comme étant bénéfique à l'allongement, était plutôt obtenue avec des teneurs en Mn et Fe élevées.

Ainsi, la baisse de la teneur Mn - 2Fe en dessous du seuil de 0,2% conduit, aussi bien pour les tôles minces que pour les tôles épaisses, non seulement à une réduction des contraintes résiduelles entraînant une meilleure stabilité à l'usinage, mais également à un ensemble de propriétés d'emploi particulièrement intéressant pour la construction aéronautique. Il n'est cependant pas souhaitable que la valeur de Mn - 2Fe devienne négative, car on constate alors une dégradation des caractéristiques mécaniques sans gain supplémentaire dans la réduction des contraintes internes.

Les tôles selon l'invention présentent, à l'état trempé et tractionné, ou à l'état trempé, tractionné et revenu, un niveau de contraintes résiduelles tel que la flèche f mesurée après usinage à mi-épaisseur d'un barreau reposant sur deux supports distants d'une longueur l est telle que:
fe < 0,14 l²
f étant mesurée en microns, l'épaisseur e de la tôle et la longueur l étant exprimées en mm.

Cette flèche est mesurée de la manière suivante. On prélève dans la tôle d'épaisseur e deux barreaux: l'un appelé barreau sens L, de longueur b dans le sens de la longueur de la tôle (sens L), de largeur 25 mm dans le sens de la largeur de la tôle (sens TL) et d'épaisseur e selon la pleine épaisseur de la tôle (sens TC); l'autre, appelé barreau sens TL, ayant 25 mm dans le sens L, b dans le sens TL et e dans le sens TC.

On usine chaque barreau jusqu'à mi-épaisseur et on mesure la flèche à mi-longueur du barreau. Cette flèche est représentative du niveau de contraintes internes de la tôle et de son aptitude à ne pas se déformer à l'usinage.

Pour les tôles fortes d'épaisseur supérieure à 20 mm, la longueur b des barreaux est de 5e + 20 mm. L'usinage est un usinage mécanique progressif avec des passes d'environ 2 mm.

La mesure de la flèche à mi-longueur s'effectue à l'aide d'un comparateur au micron près, au milieu du barreau positionné entre deux couteaux distants de l = 5e, le barreau dépassant de 10 mm de part et d'autre des couteaux.

Pour les tôles d'épaisseur < 20 mm, la longueur b du barreau est de 400 mm et la longueur l utilisée pour la mesure de la flèche est fixe à 300 mm.

Pour les épaisseurs entre 8 et 20 mm, l'usinage est un usinage mécanique avec des passes de 1 mm. En dessous de 8 mm, l'usinage est chimique dans un bain de soude. Une des faces du barreau est protégée à l'aide d'un masque en plastique souple déposé avant l'essai. L'échantillon est sorti du bain d'attaque et son épaisseur est contrôlée toutes les 15 mn.

Pour les tôles minces d'épaisseur < 2 mm, la méthode est légèrement différente. La mesure de la flèche est effectuée avec le barreau posé sur le chant (longueur, demi-épaisseur) sur une feuille de papier millimétré, elle-même posée sur une surface horizontale, ce qui permet de mesurer la flèche à 0,5 mm près, en supprimant l'influence du poids propre du barreau et de la force du comparateur sur la flèche à mi-longueur.

Les inventeurs ont également constaté que l'isotropie de déformation pouvait être améliorée. Ainsi, pour les tôles selon l'invention, les flèches mesurées sur les barreaux sens long et sens travers du laminage sont telles que:
(flèche sens L) < 1,5 (flèche sens TL)

Pour les tôles minces et moyennes d'épaisseur < 12 mm, on constate que la rugosité après usinage chimique est inférieure à 6 microns et, pour les tôles d'épaisseur < 4 mm inférieure à 3 microns.

L'invention s'applique également à des produits en alliage d'aluminium autres que des tôles, par exemple des produits filés, forgés ou matricés. Dans ce cas, l'épaisseur e du barreau est l'épaisseur locale de la pièce, et, si cette épaisseur n'est pas constante, un surfaçage peut être pratiqué pour avoir un barreau d'épaisseur constante pour la mesure de la flèche.

Ces produits présentent une limite d'élasticité > 290 MPa à l'état trempé et détensionné, et > 400 MPa à l'état trempé, détensionné et revenu.

### Description des figures

Les figures 1 à 10 représentent les résultats comparatifs mentionnés dans les 3 exemples de manière à montrer les améliorations de propriétés apportées par les tôles selon l'invention.

Les figures 1 et 2 montrent l'amélioration de la stabilité à l'usinage dans le sens long (L) et dans le sens travers-long (TL) pour des tôles fortes.

La figure 3 montre pour ces tôles l'amélioration de l'isotropie de la stabilité à l'usinage entre les sens L et TL.

Les figures 4, 5 et 6 montrent pour ces mêmes tôles l'amélioration de la tenacité dans les sens L-T, T-L et S-L.

La figure 7 illustre les résultats de tenue en fatigue.

La figure 8 montre l'amélioration relative à la vitesse de fissuration.

La figure 9 montre l'amélioration de l'allongement dans le sens TL sur des tôles minces.

La figure 10 montre l'amélioration de la stabilité à l'usinage pour des tôles minces.

Les figures 11 et 12 illustrent les résultats concernant la stabilité à l'usinage et les vitesses de fissuration pour des tôles moyennes.

### Exemples

### Exemple 1

On a réalisé plusieurs coulées semi-continues de plaques en différents alliages du type 2024 selon la nomenclature de l'Aluminum Association. Toutes les plaques ont les mêmes dimensions et ont été coulées selon les mêmes procédures. Elles ont suivi une gamme de transformation classique de tôles fortes , c'est-à-dire: réchauffage avec homogénéisation, laminage à chaud, mise en solution, trempe à l'eau froide par aspersion, traction contrôlée suivant la norme EN 515 entre 1,5 et 3%, maturation à température ambiante. On obtient ainsi des tôles d'épaisseur 55 mm à l'état T351 selon la nomenclature de l'Aluminum Association. Les compositions des alliages coulés étaient les suivantes:

| Alliage | Si | Fe | Cu | Mn | Mg | Cr | Zn | Ti | Zr |
|---|---|---|---|---|---|---|---|---|---|
| A1 | 0,11 | 0,23 | 4,32 | 0,63 | 1,43 | 0,022 | 0,11 | 0,02 | 0,014 |
| A2 | 0,08 | 0,17 | 4,52 | 0,52 | 1,40 | 0,008 | 0,10 | 0,02 | 0,002 |
| A3 | 0,08 | 0,16 | 4,48 | 0,51 | 1,41 | 0,007 | 0,08 | 0,02 | 0,002 |
| A4 | 0,08 | 0,15 | 4,32 | 0,37 | 1,29 | 0,005 | 0,05 | 0,02 | 0,001 |
| A5 | 0,08 | 0,16 | 4,44 | 0,54 | 1,30 | 0,008 | 0,08 | 0,02 | 0,002 |

On a effectué sur ces tôles les mesures suivantes:
- flèche après usinage selon la méthode décrite précédemment. On constate que les flèches obtenues sur les tôles en alliages A2, A3 et A4 selon l'invention sont plus faibles, en particulier dans le sens L, que pour celles en alliages A1 et A5 hors invention.
- caractéristiques mécaniques statiques (résistance à la rupture Rₘ, limite élastique à 0,2% R_{0,2}, allongement à la rupture A) dans le sens TL (travers de laminage) et TC (travers court)
Les éprouvettes sens TL sont prélevées au quart épaisseur de la tôle.
- tenacités mesurées dans les sens L-T, T-L, et S-L suivant les normes ASTM E399 et B645. L'amélioration apparaît aux figures 4 à 6.
- taux de recristallisation en surface, au quart épaisseur et à mi-épaisseur, mesuré à partir de micrographies. L'ensemble des résultats ci-dessus est regroupé dans le tableau 1.
- durées de vie en fatigue mesurées dans les directions L et T-L selon la norme ASTM E466, pour les échantillons n° 3 (alliage A1 hors invention) et n° 9 (alliage A4 selon l'invention). Les éprouvettes sont des éprouvettes plates de 3 mm, prélevées au quart épaisseur des tôles. L'usinage d'un trou central permet d'avoir un facteur de concentration des contraintes Kₜ = 2,3. Le chargement est avec un rapport R de la contrainte minimale à la contrainte maximale de 0,1. Les résultats indiqués au tableau 2, sont sensiblement identiques dans les sens L et TL. Ils sont représentés à la figure 7 et on constate des résultats très voisins pour les 2 alliages.
- vitesses de fissuration da/dn mesurées, également pour les échantillons n° 3 et 9, dans les directions T-L et L-T selon la norme ASTM E647, avec un rapport R = 0,1, pour des valeurs de ΔK comprises entre 10 et 25 MPa$\sqrt{\text{m}}$. Les éprouvettes sont des éprouvettes CT 35 prélevées au quart épaisseur des tôles. Les résultats, indiqués dans le tableau 3, sont très proches dans les deux directions. On constate sur la figure 8 que les vitesses de fissuration sont plus faibles pour l'échantillon n° 9 que pour l'échantillon n° 3.

### Exemple 2

On a coulé en semi-continu des plaques en alliage du type 2024 qu'on a soumis à une gamme de transformation classique de tôles minces plaquées, à savoir: réchauffage, colaminage à chaud avec 2 tôles de couverture en alliage 1070, refroidissement, laminage à froid, mise en solution, trempe à l'eau froide, parachèvement par planage et traction contrôlée, maturation à température ambiante. On obtient ainsi des tôles de 1,6 mm d'épaisseur à l'état T351, avec, sur chaque face, une épaisseur de placage représentant 5% de l'épaisseur de la tôle.

Les compositions de l'alliage 2024 étaient les suivantes:

| Alliage | Si | Fe | Cu | Mn | Mg | Cr | Zn | Ti | Zr |
|---|---|---|---|---|---|---|---|---|---|
| A6 | 0,09 | 0,19 | 4,38 | 0,63 | 1,50 | 0,013 | 0,10 | 0,024 | 0,014 |
| A7 | 0,079 | 0,17 | 4,36 | 0,52 | 1,30 | 0,012 | 0,013 | 0,022 | |

### Sur ces tôles on a mesuré:

- la flèche après usinage suivant la méthode décrite précédemment. On constate que, pour l'alliage A7 selon l'invention, ces fléches sont nettement réduites, aussi bien dans le sens L que dans le sens TL, par rapport à l'alliage A6 hors invention, et qu'on vérifie la relation: fe < 0,04 l².
- les caractéristiques mécaniques statiques suivant le sens TL (moyenne de 2 éprouvettes prélevées dans le sens travers du laminage et de 4 tôles par alliage).
Les résultats sont repris dans le tableau 4. On constate à la figure 9 une amélioration de l'allongement dans le sens TL de l'alliage A7 par rapport à A6, et, sur la figure 10, une diminution de la flèche à l'usinage entre ces mêmes alliages.

### Exemple 3

On a coulé par coulée semi-continue des plaques de mêmes dimensions et suivant la même procédure de coulée. Ces plaques ont suivi une gamme de transformation classique de tôles moyennes, c'est-à-dire: réchauffage, laminage à chaud, mise en solution, trempe à l'eau froide, traction contrôlée, maturation à température ambiante. On obtient ainsi des tôles d'épaisseur 12 mm à l'état T351 de composition:

| Alliage | Si | Fe | Cu | Mn | Mg | Cr | Ni | Zn | Ti | Zr |
|---|---|---|---|---|---|---|---|---|---|---|
| A8 | 0,08 | 0,17 | 4,45 | 0,53 | 1,46 | 0,007 | 0,005 | 0,06 | 0,02 | 0,002 |

On a mesuré sur ces tôles:
- la flèche après usinage selon la procédure décrite précédemment,
- les caractéristiques mécaniques statiques suivant le sens TL (travers de laminage),
- le taux de recristallisation en surface, au quart épaisseur et à mi-épaisseur.
Les résultats sont présentés dans le tableau 5 et illustrés aux figures 11 et 12.

## Revendications

1. Tôle en alliage d'aluminium AlCuMg, traité par mise en solution, trempe, traction contrôlée, maturation et éventuellement revenu, d'épaisseur > 0,5 mm, de composition (% en poids):
3,5 < Cu < 5,0
1,0 < Mg < 2,0
Si < 0,25
Fe < 0,25
Mn < 0,55
total autres éléments: < 0,25
avec 0 < Mn - 2Fe < 0,2
Al le reste
éventuellement plaquée d'un autre alliage d'aluminium, l'épaisseur totale du placage étant d'au plus 12% de l'épaisseur totale de la tôle plaquée, caractérisée en ce qu'elle présente en tout point un taux de recristallisation > 50% et un écart de ce taux entre la surface et la mi-èpaisseur < 35%,
et une flèche après usinage à mi-épaisseur d'un barreau reposant sur 2 supports distants d'une longueur l telle que:
fe < 0,14 l²
f étant la flèche exprimée en microns, e l'épaisseur de la tôle en mm et l la longueur du barreau en mm.

2. Tôle selon la revendication 1 caractérisée en ce que fe < 0,09 l².

3. Tôle selon la revendication 2, caractérisée en ce que:
fe < 0,06 l²

4. Tôle selon l'une des revendications 1 à 3 dans laquelle Fe < 0,20.

5. Tôle selon l'une des revendications 1 à 4 dans laquelle Si < 0,17.

6. Tôle selon la revendication 5 dans laquelle Si < 0,10.

7. Tôle selon l'une des revendications 1 à 6 dans laquelle Cu < 4,0.

8. Tôle selon l'une des revendications 1 à 7 dans laquelle Mg < 1,5.

9. Tôle selon l'une des revendications 1 à 8 caractérisée en ce que Mn < 0,4.

10. Tôle selon l'une des revendications 1 à 9 présentant entre les barreaux usinés à mi-épaisseur dans les sens L et TL une isotropie des flèches après usinage telle que: (flèche barreau L) < 1,5 x (flèche barreau TL).

11. Tôle selon l'une des revendications 1 à 10, caractérisée en ce qu'elle présente à l'état trempé et tractionné une limite élastique dans le sens TL > 290 MPa.

12. Tôle selon l'une des revendications 1 à 10 présentant à l'état trempé, tractionné et revenu une limite élastique dans le sens TL > 400 MPa.

13. Tôle plaquée selon l'une des revendications 1 à 10 présentant à l'état trempé et tractionné une limite élastique dans le sens TL > 270 MPa.

14. Tôle plaquée selon l'une des revendications 1 à 10, présentant à l'état trempé, tractionné et revenu une limite élastique > 380 MPa.

15. Tôle selon l'une des revendications 1 à 14 présentant une tenue en fatigue telle que les contraintes maximales acceptables à nombre de cycles donné soient supérieures respectivement à:
295 MPa pour 10⁴ cycles
160 MPa pour 10⁵ cycles
100 MPa pour 10⁶ cycles
100 MPa pour 10⁷ cycles.

16. Tôle d'épaisseur > 20 mm selon l'une des revendications 1 à 15 présentant à l'état trempé tractionné une ténacité K_{1c} dans le sens L-T > 35 MPa$\sqrt{\text{m}}$.

17. Tôle d'épaisseur > 20 mm selon l'une des revendications 1 à 16 présentant a l'état trempé tractionné une ténacité K_{1c} dans le sens T-L > 32 MPa$\sqrt{\text{m}}$.

18. Tôle selon la revendication 16 présentant à l'état trempé tractionné une ténacite K_{1c} dans le sens L-T > 40 MPa$\sqrt{\text{m}}$.

19. Tôle selon la revendication 17 présentant à l'état trempé tractionné une ténacite K_{1c} dans le sens T-L > 35 MPa$\sqrt{\text{m}}$.

20. Tôle d'épaisseur > 35 mm selon l'une des revendications 16 à 19 présentant une ténacité K_{1c} dans le sens S-L > 22 MPa$\sqrt{\text{m}}$.

21. Tôle selon la revendication 20 présentant une ténacité dans le sens S-L > 24 MPa$\sqrt{\text{m}}$.

22. Tôle d'épaisseur > 20 mm selon l'une des revendications 1 à 15 présentant à l'état trempé, tractionné et revenu une ténacité K_{1c} dans le sens L-T supérieure à 28 MPa$\sqrt{\text{m}}$.

23. Tôle d'épaisseur > 20 mm selon l'une des revendications 1 à 15 présentant à l'état trempé, tractionné et revenu une ténacité K_{1c} dans le sens T-L > 25 MPa$\sqrt{\text{m}}$.

24. Tôle selon la revendication 22 présentant une tenacité K_{1c} dans le sens L-T > 32 MPa$\sqrt{\text{m}}$.

25. Tôle selon la revendication 23 présentant une ténacité K_{1c} dans le sens T-L > 28 MPa$\sqrt{\text{m}}$.

26. Tôle d'épaisseur > 35 mm selon les revendications 22 à 25 présentant à l'état trempé, tractionné et revenu une ténacité K_{1c} dans le sens S-L > 18 MPa$\sqrt{\text{m}}$.

27. Tôle selon la revendication 26 présentant à l'état trempe, tractionné et revenu une ténacité K_{1c} dans le sens S-L > 20 MPa$\sqrt{\text{m}}$.

28. Tôle d'épaisseur > 20 mm selon l'une des revendications 1 à 15 présentant une vitesse de fissuration da/dn inférieure à:
5 10⁻⁵ mm/cycle pour ΔK = 10 MPa$\sqrt{\text{m}}$
10⁻⁴ mm/cycle pour ΔK = 15 MPa$\sqrt{\text{m}}$
6 10⁻⁴ mm/cycle pour ΔK = 20 MPa$\sqrt{\text{m}}$
2 10⁻³ mm/cycle pour ΔK = $\sqrt{\text{25}}$ MPa$\sqrt{\text{m}}$

29. Tôle d'épaisseur < 20 mm selon l'une des revendications 1 à 15 présentant une tenacité K_{cb} dans le sens T-L > 110 MPa$\sqrt{\text{m}}$.

30. Tôle d'épaisseur < 12 mm selon l'une des revendications 1 à 15 présentant une rugosité Rₐ après usinage chimique < 6 microns.

31. Tôle d'épaisseur < 4 mm selon la revendication 30 présentant une rugosité après usinage chimique < 3 microns.

32. Tôle mince d'épaisseur comprise entre 0,5 et 3 mm selon l'une des revendications 1 à 15, caractérisée en ce que:
fe < 0,04 l²

33. Produit filé, forgé ou matricé en alliage d'aluminium AlCuMg de composition (% en poids):
3,5 < Cu < 5,0
1,0 < Mg < 2,0
Si < 0,25
Fe < 0,25
Mn < 0,55
total autres éléments < 0,25
avec: 0 < Mn - 2Fe < 0,2
Al le reste
traité par mise en solution, trempe, traction contrôlée,maturation et éventuellement revenu, caractérisé en ce qu'il présente
en tout point un taux de recristallisation > 50% et un écart de ce taux entre surface et mi-épaisseur < 35%,
et une flèche f après usinage à mi-épaisseur d'un barreau reposant sur deux supports distants d'une longueur l, telle que:
fe < 0,14 l² et de préférence:
fe < 0,09 l²
f étant mesurée en microns, e étant l'épaisseur locale moyenne du produit au point de mesure et l étant également mesurée en mm.

34. Produit selon la revendication 33 présentant à l'état trempé detensionné une limite d'élasticité R_{0,2} > 290 MPa.

35. Produit selon la revendication 33 présentant à l'état trempé, détensionné et revenu une limite d'élasticité > 400 MPa.

## Patentansprüche

1. Aluminium-Kupfer-Magnesiumblech AlCuMg, behandelt durch Lösungsglühen, Abschrecken, kontrolliertem Recken, Kaltauslagerung und eventueller Warmauslagerung, mit einer Dicke von > 0,5 mm, zusammengesetzt aus (% in Gewicht) :
3,5 < Cu < 5,0
1,0 < Mg < 2,0
Si < 0,25
Fe < 0,25
Mn < 0,55
andere Elemente, insgesamt : < 0,25
mit 0 < Mn - 2 Fe < 0,2
Rest Al
eventuell mit einer anderen Aluminiumlegierung plattiert, wobei die Gesamtdicke der Plattierung höchstens 12 % der Gesamtdicke des plattierten Bleches beträgt, dadurch gekennzeichnet, dass es an jeder Stelle eine Rekristallierungsrate von > 50 % und eine Abweichung von dieser Rate zwischen der Oberfläche und der halben Dicke von < 35 % aufweist, sowie eine Durchbiegung nach Bearbeitung auf halber Dicke eines auf 2 nach einer Länge l beabstandenden Trägern ruhenden Stabs wie :
fe < 0,14 l²
wobei f die in Mikronen ausgedrückte Durchbiegung, e die Dicke des Bleches in mm und l die Länge des Stabs in mm ist.

2. Blech nach Anspruch 1, dadurch gekennzeichnet, dass fe < 0,09 l².

3. Blech nach Anspruch 2, dadurch gekennzeichnet, dass :
fe < 0,06 l².

4. Blech nach einem der Ansprüche 1 bis 3, in dem Fe < 0,20.

5. Blech nach einem der Ansprüche 1 bis 4, in dem Si < 0,17.

6. Blech nach Anspruch 5, in dem Si < 0,10.

7. Blech nach einem der Ansprüche 1 bis 6, in dem Cu < 4,0.

8. Blech nach einem der Ansprüche 1 bis 7, in dem Mg < 1,5.

9. Blech nach einem der Ansprüche 1 bis 8, dadurch gekennzeichnet, dass Mn < 0,4.

10. Blech nach einem der Ansprüche 1 bis 9, das zwischen den auf mittlerer Dicke in den Richtungen L und TL bearbeiteten Stäben folgende Isotropie der Durchbiegungen nach Bearbeitung aufweist : (Durchbiegung Stab L) < 1,5 x (Durchbiegung Stab TL).

11. Blech nach einem der Ansprüche 1 bis 10, dadurch gekennzeichnet, dass es im abgeschreckten und gereckten Zustand eine Dehngrenze in Richtung TL von > 290 MPa aufweist.

12. Blech nach einem der Ansprüche 1 bis 10,das im abgeschreckten, gereckten und warmausgelagerten Zustand eine Dehngrenze in Richtung TL von > 400 MPa aufweist.

13. Plattiertes Blech nach einem der Ansprüche 1 bis 10,das im abgeschreckten und gereckten Zustand eine Dehngrenze in Richtung TL von > 270 MPa aufweist.

14. Plattiertes Blech nach einem der Ansprüche 1 bis 10, das im abgeschreckten, gereckten und vergüten Zustand eine Dehngrenze von > 380 MPa aufweist.

15. Blech nach einem der Ansprüche 1 bis 14 mit einer derartigen Ermüdungsfestigkeit, dass die pro einem gegebenen Zyklus akzeptierbaren maximalen Spannungen jeweils höher sind als :
295 MPa bei 10⁴ Zyklen
160 MPa bei 10⁵ Zyklen
100 MPa bei 10⁶ Zyklen
100 MPa bei 10⁷ Zyklen

16. Blech mit einer Dicke von > 20 mm nach einem der Ansprüche 1 bis 15, das im abgeschreckten gereckten Zustand eine Zähigkeit K_{1c} in Richtung L-T von > 35 Mpa√m aufweist.

17. Blech mit einer Dicke von > 20 mm nach einem der Ansprüche 1 bis 16, das im abgeschreckten gereckten Zustand eine Zähigkeit K_{1c} in Richtung T-L von > 32 Mpa√m aufweist.

18. Blech nach Anspruch 16, das im abgeschreckten gereckten Zustand eine Zähigkeit K_{1c} in Richtung L-T von > 40 Mpa√m aufweist.

19. Blech nach Anspruch 17, das im abgeschreckten gereckten Zustand eine Zähigkeit K_{1c} in Richtung T-L von > 35 Mpa√m aufweist.

20. Blech mit einer Dicke von > 35 mm nach einem der Ansprüche 16 bis 19, das eine Zähigkeit K_{1c} in Richtung S-L von > 22 Mpa√m aufweist.

21. Blech nach Anspruch 20, das eine Zähigkeit in Richtung S-L von > 24 Mpa√m aufweist.

22. Blech mit einer Dicke von > 20 mm nach einem der Ansprüche 1 bis 15, das im abgeschreckten, gereckten und warmausgelagerten Zustand eine Zähigkeit K_{1c} in Richtung L-T von über 28 Mpa√m aufweist.

23. Blech mit einer Dicke von > 20 mm nach einem der Ansprüche 1 bis 15, das im abgeschreckten, gereckten und warmausgelagerten Zustand eine Zähigkeit K_{1c} in Richtung T-L von > 25 Mpa√m aufweist.

24. Blech nach Anspruch 22, das eine Zähigkeit K_{1c} in Richtung L-T von > 32 Mpa√m aufweist.

25. Blech nach Anspruch 23, das eine Zähigkeit K_{1c} in Richtung T-L von > 28 Mpa√m aufweist.

26. Blech mit einer Dicke von > 35 mm nach den Ansprüchen 22 bis 25, das im abgeschreckten, gereckten und warmausgelagerten Zustand eine Zähigkeit K_{1c} in Richtung S-L von > 18 Mpa√m aufweist.

27. Blech nach Anspruch 26, das im abgeschreckten, gereckten und warmausgelagerten Zustand eine Zähigkeit K_{1c} in Richtung S-L von > 20 Mpa√m aufweist.

28. Blech mit einer Dicke von > 20 mm nach einem der Ansprüche 1 bis 15 mit einer Rissbildungsgeschwindigkeit da/dn von weniger als :
5 10⁻⁵ mm/Zyklus bei ΔK = 10 Mpa√m
10⁻⁴ mm/Zyklus bei ΔK = 15 Mpa√m
6 10⁻⁴ mm/Zyklus bei ΔK = 20 Mpa√m
2 10⁻³ mm/Zyklus bei ΔK = 25 Mpa√m

29. Blech mit einer Dicke von < 20 mm nach einem der Ansprüche 1 bis 15, das eine Zähigkeit K_{cb} in Richtung T-L von > 110 Mpa√m aufweist.

30. Blech mit einer Dicke von < 12 mm nach einem der Ansprüche 1 bis 15, das eine Rauheit Rₐ nach chemischer Bearbeitung von < 6 Mikron aufweist.

31. Blech mit einer Dicke von < 4 mm nach Anspruch 30, das eine Rauheit nach chemischer Bearbeitung von < 3 Mikron aufweist.

32. Dünnes Blech mit einer Dicke zwischen 0,5 und 3 mm nach einem der Ansprüche 1 bis 15, dadurch gekennzeichnet, dass :
fe < 0,04 l²

33. Gezogenes, geschmiedetes oder geprägtes Produkt aus Aluminiumlegierung AlCuMg zusammengesetzt aus ( % in Gewicht ):
3,5 < Cu < 5,0
1,0 < Mg < 2,0
Si < 0,25
Fe < 0,25
Mn < 0,55
andere Elemente, insgesamt : < 0,25
mit 0 < Mn - 2 Fe < 0,2
Rest Al
behandelt durch Lösungsglühen, Abschrecken, kontrolliertem Recken, Kaltauslagerung und eventueller Warmauslagerung, dadurch gekennzeichnet, dass es an jeder Stelle eine Rekristallierungsrate von > 50 % und eine Abweichung von dieser Rate zwischen der Oberfläche und der halben Dicke von < 35 % aufweist, sowie eine Durchbiegung f nach Bearbeitung auf halber Dicke eines auf zwei nach einer Länge 1 beabstandenden Trägern ruhenden Stabs wie :
fe < 0,14 l² und vorzugsweise :
fe < 0,09 l²
wobei f in Mikron gemessen, e die lokale durchschnittliche Dicke des Produkts am Messpunkt und l ebenfalls in mm gemessen ist.

34. Produkt nach Anspruch 33, das im abgeschreckten entspannten Zustand eine Dehngrenze von R_{0,2} > 290 MPa aufweist.

35. Produkt nach Anspruch 33, das im abgeschreckten, entspannten und warmausgelagerten Zustand eine Dehngrenze von > 400 MPa aufweist.

## Claims

1. A sheet metal with a thickness > 0.5 mm heat treated by solution treatment, quenching, controlled stretching natural and optionally artificial aging, made from an AlCuMg aluminium alloy of composition (% by weight) :
3.5 < Cu < 5.0
1.0 < Mg < 2.0
Si < 0.25
Fe < 0.25
Mn < 0.55
all other elements : < 0.25
with 0 < Mn - Fe < 0.2, balance aluminium
possibly plated with another aluminium alloy, with the total thickness of the plating being no more than 12% of the total thickness of the plated sheet, characterised in that it has a recrystallisation rate > 50% at all points and a deviation between this rate at the surface and at mid-thickness < 35%, and a deflection after a machining to mid-thickness of a bar resting on two distant supports with a length 1 such that :
fe < 0.14 l²
with f being the deflection expressed in micrometers, e being the thickness of the sheet in mm and I being the length of the bar in mm.

2. The sheet according to claim 1, characterised in that fe < 0.09 l²

3. The sheet according to claim 2, characterised in that fe < 0.06 l²

4. A sheet according to any of claims 1 through 3 in which Fe < 0.20.

5. A sheet according to any of claims 1 through 4 in which Si < 0.17.

6. The sheet according to claim 5 in which Si < 0.10.

7. A sheet according to any of claims 1 through 6 in which Cu < 4.0.

8. A sheet according to any of claims 1 through 7 in which Mg < 1.5.

9. A sheet according to any of claims 1 through 8, characterised in that Mn < 0.4.

10. A sheet according to any of claims 1 through 9 having, between the bars machined to half-thickness in the directions L and TL, an isotropy of deflection after machining such that (bar deflection L) < 1.5 x (bar deflection TL).

11. A sheet according to any of claims 1 through 10, characterised in that it has in the quenched and stretched state a yield strength in the direction TL > 290 MPa.

12. A sheet according to any of claims 1 through 10 having in the quenched, stretched and aged state a yield strength in the direction TL > 400 MPa.

13. A plated sheet according to any of claims 1 through 10 having in the quenched and stretched state a yield strength in the direction TL > 270 MPa.

14. A plated sheet according to any of claims 1 through 10 having in the quenched, stretched and aged state a yield strength > 380 MPa.

15. A sheet according to any of claims 1 through 14 having a fatigue resistance such that the maximum stress acceptable at a given number of cycles is respectively greater than :
295 MPa for 10⁴ cycles
160 MPa for 10⁵ cycles
100 MPa for 10⁶ cycles
100 MPa for 10⁷ cycles.

16. A sheet with a thickness > 20 mm according to any of claims 1 through 15 having in the quenched, stretched state a toughness K_{1c} in the direction L-T > 35 MPa√m.

17. A sheet with a thickness > 20 mm according to any of claims 1 through 16 having in the quenched, stretched state a toughness K_{1c} in the direction T-L > 32 MPa√m.

18. The sheet according to claim 16 having in the quenched, stretched state a toughness K_{1c} in the direction L-T > 40 MPa√m.

19. The sheet according to claim 17 having in the quenched, stretched state a toughness K_{1c} in the direction T-L > 35 MPa√m.

20. A sheet with a thickness > 35 mm according to any of claims 16 through 19 having a toughness K_{1c} in the direction S-L > 22 MPa√m.

21. The sheet according to claim 20 having a toughness in the direction S-L > 24 MPa√m.

22. A sheet with a thickness > 20 mm according to any of claims 1 through 15 having in the quenched, stretched and aged state a toughness K_{1c} in the direction L-T greater than 28 MPa√m.

23. A sheet with a thickness > 20 mm according to any of claims 1 through 15 having in the quenched, stretched and aged state a toughness K_{1c} in the direction T-L > 25 MPa√m.

24. The sheet according to claim 22 having a toughness K_{1c} in the direction L-T > 32 MPa√m.

25. The sheet according to claim 23 having a toughness K_{1c} in the direction T-L > 28MPa√

26. A sheet with a thickness > 35 mm according to claims 22 through 25 having in the quenched, stretched and aged state a toughness K_{1c} in the direction S-L > 18 MPa√m.

27. The sheet according to claim 26 having in the quenched, stretched and aged state a toughness in the direction S-L > 20 MPa√m.

28. A sheet with a thickness > 20 mm according to any of claims 1 through 15 having a crack growth rate da/dn less than :
5x10⁻⁵ mm/cycle for ΔK = 10 MPa√m
10⁻⁴ mm/cycle for ΔK = 15 MPa√m
6x10⁻⁴ mm/cycle for ΔK = 20 MPa√m
2x10⁻³ mm/cycle for ΔK = 25 MPa√m

29. A sheet with a thickness < 20 mm according to any of claims 1 through 15 having a toughness Kcb in the direction T-L > 110 MPa√m.

30. A sheet with a thickness < 12 mm according to any of claims 1 through 15 having a roughness after chemical machining < 6 micrometers.

31. A sheet with a thickness < 4 mm according to claim 30 having a roughness after chemical machining < 3 micrometers.

32. A thin sheet with a thickness between 0.5 and 3 mm according to any of claims 1 to 15, characterised in that :
fe < 0,04 l²

33. An extruded, forged, or die-formed product made from an AlCuMg alloy composed of (% by weight) :
3.5 < Cu < 5.0
1.0 < Mg < 2.0
Si < 0.25
Fe < 0.25
Mn < 0.55
all other elements < 0.25
with : 0 < Mn - 2Fe < 0.2,
balance aluminium, treated by solution heat treatment, quenching, controlled stretching. natural and optionally artificial aging, characterised in that it has a recrystallization rate > 50% at all points and a deviation between this rate at the surface and at mid-thickness < 35%,
and a deflection f after a machining to half-thickness of a bar resting on two distant supports with a length l, such that: :
fe < 0.14 l² and preferably :
fe < 0.09 l²
with f being measured in micrometers, e being the average local thickness of the product at the measurement point and 1 also being measured in mm.

34. The product according to claim 33 having in the quenched, de-stressed state a yield strength R_{0.2} > 290 MPa.

35. The product according to claim 33 having in the quenched, de-stressed an aged state a yield strength > 400 MPa.
